# DEMANDE DE BREVET EUROPEEN

(11) **EP 1 818 421 A1**
(43) Date de publication de la demande: **15.08.2007**
(21) Numéro de dépôt: 06290231.7
(22) Date de dépôt: 08.02.2006
(51) Int. Cl.: C22C 38/26, C22C 38/22, C22C 38/24, C22C 38/28, C22C 38/30

(54) **Acier inoxydable ferritique dit à 19% de chrome stabilisé au niobium**

(71) Demandeur: UGINE & ALZ FRANCE, 92800 Puteaux (FR)
(72) Inventeur: Chassagne, Francis, 62400 Bethune (FR); Santacreu, Pierre-Olivier, 62330 Isbergues (FR)
(74) Mandataire: Plaisant, Sophie Marie

(57) **Abrégé**

Acier inoxydable ferritique, dit à 19%Cr stabilisé au niobium, dont la composition comprend, les teneurs étant exprimées en poids : C ≤ 0,03%, Mn≤1%, 0, 3≤S≤1%, S≤0,01%, P≤0,04%, 18%≤ Cr ≤22%. Ni ≤0,5%, Mo ≤2,5%, Cu≤0,5%, Ti≤0,02%, Zr≤0.02%, Al≤0,02%, 0,2%≤Nb≤1%, V≤0,2%, N ≤0,03%, 0,005% ≤Co≤0,05%, Sn≤0,05%,, étant entendu que : Ti + Al + Zr ≤ 0,030%, Cr + 5 Si ≥ 20%, Mo+3 (Nb- 7C- 7N) ≥ 1,5%, V +10 Ti ≥ 0,06%, le reste de la composition étant constitué de fer et d'impuretés inévitables résultant de l'élaboration

## Description

L'invention concerne un acier inoxydable ferritique, dit à 19%Cr stabilisé au niobium, et son utilisation pour des pièces soumises à des températures élevées, en particulier à plus de 950-1000°C.

Pour certaines applications telles que les pièces situées dans les parties chaudes des lignes d'échappement pour l'automobile, on recherche simultanément une bonne résistance à l'oxydation et une bonne tenue mécanique à haute température : caractéristiques mécaniques élevées, bonnes tenues au fluage et à la fatigue thermique. La tenue mécanique à haute température doit être également adaptée aux cycles thermiques associés aux phases d'accélérations-décélérations des moteurs. En outre, certaines parties telles que les collecteurs des gaz d'échappement requièrent une bonne formabilité à froid pour être mises en forme par pliage ou par hydroformage.

Différentes nuances d'aciers inoxydables austénitiques ou ferritiques ont été proposées pour répondre aux exigences spécifiques des différentes zones de la ligne d'échappement. On a noté en particulier un développement de certaines nuances d'aciers inoxydables ferritiques : Ceci est dû à leur coût moins élevé que celui des aciers austénitiques ou réfractaires, ainsi qu'à leur meilleure tenue à l'oxydation cyclique, ce dernier point résultant d'une différence de coefficient de dilatation entre l'acier et la couche superficielle d'oxydes moindre pour les aciers ferritiques que pour les aciers austénitiques. On connaît ainsi des aciers inoxydables ferritiques à 17%Cr stabilisés avec 0,14% de titane et 0,5% de niobium (type EN 1.4509, AISI 441) Ce type de nuances n'est cependant pas adapté aux parties les plus chaudes des lignes d'échappement lorsque les températures sont supérieures à 950°C, car leur résistance au fluage est insuffisante et l'oxydation à haute température se produit de façon excessive. On connaît également des aciers inoxydables ferritiques à 14%Cr stabilisés avec 0,5% de niobium sans titane (type EN 1.4595). Ceux-ci présentent une tenue à haute température équivalente à celle des nuances précédentes, mais une meilleure aptitude à la mise en forme. Cependant la température maximale d'utilisation reste 950°C.

La présente invention a pour but de résoudre les problèmes évoqués ci-dessus. Elle vise en particulier à mettre à disposition un acier inoxydable ferritique qui présente une bonne tenue à chaud, c'est-à-dire une résistance élevée au fluage, à la fatigue thermique et à l'oxydation à des températures d'utilisation périodique supérieures à 950°C ainsi qu'une aptitude à la mise en forme à froid proche des nuances existantes.

Dans ce but, l'invention a pour objet un acier inoxydable ferritique stabilisé au niobium, dont la composition comprend, les teneurs étant exprimées en poids : C ≤ 0,03%, Mn≤1%, 0,3≤Si≤1%, S≤0,01%, P≤0,04%, 18%≤ Cr ≤22%, Ni ≤0,5%, Mo ≤2,5%, Cu≤0,5%, Ti≤0,02%, Zr≤0,02%, Al≤0,02%, 0,2%≤Nb≤1%, V≤0,2%, N ≤ 0,03%, 0,005% ≤Co≤ 0,05%, Sn≤0,05%, le reste de la composition étant constitué de fer et d'impuretés inévitables résultant de l'élaboration, les teneurs en titane, aluminium et en zirconium satisfaisant à la relation : Ti + Al + Zr ≤ 0,030%, les teneurs en silicium et chrome satisfaisant à la relation : Cr + 5 Si ≥ 20%, les teneurs en niobium, carbone, azote et molybdène satisfaisant à la relation : Mo+3 ( Nb- 7C- 7N) ≥ 1,5%, les teneurs en titane et en vanadium satisfaisant à la relation : V +10 Ti ≥ 0,06%.

Préférentiellement, l'acier contient une précipitation intergranulaire comprenant au moins 80% de composés Fe₂Nb₃ cubiques.

Préférentiellement encore, la fraction linéaire f de joints de grains ferritiques présentant une précipitation de composés Fe₂Nb₃ cubiques, est supérieure ou égale à 5%.

Selon un mode préféré, la structure est entièrement recristallisée et la taille moyenne de grain ferritique de l'acier est comprise entre 10 et 60 micromètres.

L'invention a également pour objet un procédé de fabrication d'un acier inoxydable ferritique, stabilisé au niobium, selon lequel :
- on approvisionne un acier de composition ci-dessus,
- on procède à la coulée d'un demi-produit à partir de cet acier,
- on porte le demi-produit à une température supérieure à 1000°C,
- on lamine à chaud le demi-produit de façon à obtenir une tôle laminée à chaud,
- on lamine à froid la tôle, puis
- on recuit la tôle laminée à froid à une température T_{R} et pendant une durée t_{R}, les paramètres T_{R} et t_{R} étant choisis de telle sorte que l'on obtienne une structure complètement recristallisée avec une taille de grain comprise entre 10 et 60 micromètres.

L'invention a également pour objet l'utilisation d'un acier selon les caractéristiques décrites ci-dessus, ou fabriqué par le procédé décrit ci-dessus, pour la fabrication de pièces soumises à une température d'utilisation périodique supérieure à 950°C, et notamment de collecteurs d'échappement de gaz de combustion dans le domaine automobile, de brûleurs, d'échangeurs à chaleur, d'enveloppes de turbocompresseurs, ou de chaudières.

D'autres caractéristiques et avantages de l'invention apparaîtront au cours de la description ci-dessous donnée à titre d'exemple et faite en référence aux figures jointes suivantes :
- La figure 1 définit schématiquement la fraction linéaire f de joints de grains ferritiques comportant une précipitation de Fe₂Nb₃ cubiques.
- La figure 2 présente l'influence de la fraction f sur le comportement en fluage.
- La figure 3 présente une observation en Microscopie Electronique en Transmission de précipités cubiques Fe₂Nb₃ dans une tôle laminée à froid et recuite d'un acier selon l'invention après traitement de 100h à 1000°C.
- Les figures 4 et 5 présentent respectivement des clichés de diffraction électronique et des clichés théoriques selon l'axe de zone de ces précipités Fe₂Nb₃.
- La figure 6 présente une observation en Microscopie Electronique en Transmission de précipités hexagonaux Fe₂Nb dans une tôle laminée à froid et recuite d'un acier de référence après traitement de 100h à 1000°C.
- Les figures 7 et 8 présentent respectivement des clichés de diffraction électronique et des clichés théoriques selon l'axe de zone de ces précipités Fe₂Nb.

En ce qui concerne la composition chimique de l'acier, le carbone augmente les caractéristiques mécaniques à haute température, en particulier la résistance au fluage. Cependant, en raison de sa solubilité très faible dans la ferrite, le carbone tend à précipiter sous forme de carbures M₂₃C₆ ou M₇C₃ à une température inférieure à 900°C environ. Cette précipitation généralement située aux joints de grains peut conduire à un appauvrissement en chrome au voisinage de ces joints et donc à une sensibilisation à la corrosion intergranulaire. Cette sensibilisation peut se rencontrer en particulier dans les Zones Affectées par la Chaleur en soudage qui ont été réchauffées à très haute température. La teneur en carbone doit donc être limitée à 0,03% pour obtenir une résistance satisfaisante à la corrosion intergranulaire ainsi que pour ne pas diminuer la formabilité. De plus, la teneur en carbone doit satisfaire à une relation avec le molybdène, le niobium et l'azote, comme il sera expliqué plus loin.

Le manganèse accroît les caractéristiques mécaniques. Au delà de 1 % en poids, la cinétique d'oxydation à chaud devient cependant trop rapide et une couche d'oxyde moins compacte se développe, formée de spinelle avec de la chromine.

Comme le chrome, le silicium est un élément très efficace pour accroître la résistance à l'oxydation lors de cycles thermiques. Pour assurer ce rôle, une teneur minimale de 0,3% en poids est nécessaire. Les inventeurs ont également mis en évidence que les teneurs pondérales en chrome et en silicium devaient obéir à la relation : Cr + 5 Si ≥ 20%, de façon à obtenir une bonne résistance à l'oxydation cyclique à 1000°C.

Cependant, pour ne pas diminuer l'aptitude au laminage à chaud et la mise en forme à froid, la teneur en silicium doit être limitée à 1% en poids.

Le soufre et le phosphore sont des impuretés qui diminuent la ductilité à chaud et la formabilité. Le phosphore ségrége facilement aux joints de grains et diminue leur cohésion. A ce titre, les teneurs en soufre et phosphore doivent être respectivement inférieures ou égales à 0,01 et 0,04% en poids.

Le chrome est un élément essentiel pour la stabilisation de la phase ferritique et pour accroître la résistance à l'oxydation. En liaison avec les autres éléments de la composition, sa teneur minimale doit être supérieure ou égale à 18% afin d'obtenir une structure ferritique à toute température et d'obtenir une bonne résistance à l'oxydation cyclique. Sa teneur maximale ne doit pas cependant excéder 22% sous peine d'augmenter excessivement la résistance mécanique à l'ambiante et de diminuer consécutivement l'aptitude à la mise en forme.

Le nickel est un élément gammagène qui augmente la ductilité de l'acier. Afin de conserver une structure monophasée ferritique, sa teneur doit être inférieure ou égale à 0,5% en poids.

Le molybdène accroît non seulement la résistance à haute température mais aussi la résistance à l'oxydation. Cependant, au delà de 2,5% en poids de Mo, la limite d'élasticité et la résistance à température ambiante sont accrues de façon excessive, la ductilité et l'aptitude à la mise en forme diminuent. Comme on le verra plus loin, le molybdène doit également satisfaire à une relation conjointement avec le niobium, le carbone et l'azote, pour obtenir une résistance mécanique et une résistance au fluage satisfaisantes à 1000°C ainsi qu'une résistance à la fatigue thermique entre 100°C et 1000°C.

Le cuivre a un effet durcissant à chaud. En quantité excessive, il diminue cependant la ductilité lors du laminage à chaud. A ce titre, la teneur en cuivre doit donc être inférieure ou égale à 0,5% en poids.

Les inventeurs ont mis en évidence que les teneurs en titane, en aluminium et en zirconium doivent être conjointement limitées afin d'obtenir une précipitation plus intense de Fe₂Nb₃ cubiques : cette précipitation de composés intermétalliques intervenant à haute température, permet d'obtenir une bonne tenue à l'oxydation cyclique et au fluage à 1000°C. Dans ce but, les teneurs pondérales en Ti, Zr, Al, doivent être limitées à 0,02% chacune, et la somme de leurs teneurs doit être telle que : Ti+Al+Zr≤ 0,030%. Dans le cas contraire, le niobium précipite, non pas sous forme de Fe₂Nb₃, mais à partir de 650°C sous forme de composés Fe₂Nb, moins efficaces pour résister au fluage.

Le niobium est un élément important de l'invention. Usuellement, cet élément peut être utilisé comme élément stabilisant dans les aciers inoxydables ferritiques : en effet, le phénomène de sensibilisation mentionné ci-dessus peut être évité par l'addition d'éléments formant des carbures ou des carbonitrures très stables thermiquement. De cette façon, on réduit le plus possible le carbone et l'azote en solution et on évite ainsi une précipitation ultérieure de carbures et de nitrures de chrome. Le niobium (ainsi que le titane et, dans une moindre mesure, le zirconium et le vanadium) fixe donc de façon stable le carbone et l'azote.

Mais le niobium se combine également avec le fer pour former certains composés intermétalliques dans l'intervalle 650°C-1050°C: les inventeurs ont mis en évidence qu'une précipitation intergranulaire de Fe₂Nb₃ cubique intervenant à haute température pouvait être mise à profit pour augmenter les propriétés mécaniques à chaud. Ceci nécessite cependant les conditions suivantes :
Si la teneur en Nb total de l'acier est inférieure à 0,2%, l'acier est insuffisamment stabilisé et la quantité de Fe₂Nb₃ précipité est insuffisante pour obtenir les propriétés visées à haute température.

Pour obtenir cette précipitation favorable du niobium, les inventeurs ont également mis en évidence l'importance de la teneur en niobium effectif, désignée par ΔNb : le niobium effectif désigne la quantité de niobium en solution solide disponible pour précipiter avec le fer, en faisant l'hypothèse que le carbone et l'azote ont totalement précipité avec le niobium sous forme de carbonitrures NbCN. Dans ces conditions : ΔNb=Nb-7C-7N

Pour garantir une résistance mécanique et une résistance au fluage à 1000°C satisfaisantes, ainsi qu'une résistance à la fatigue thermique entre 100°C et 1000°C, les inventeurs ont mis en évidence que les teneurs en Mo et en ΔNb devaient excéder une valeur particulière de façon que : $Mo + 3 ΔNb = Mo + 3 ⁢ \left(Nb-7⁢C-7⁢N\right) \geq 1 , 5 % .$

Cependant, il convient par ailleurs de limiter les additions de niobium : Lorsque la teneur en niobium est supérieure à 1 % en poids, le durcissement obtenu est trop important, l'acier est moins facilement déformable et la recristallisation après laminage à froid est plus difficile.

Le vanadium est un élément qui augmente la résistance à haute température. Afin d'assurer une adhérence satisfaisante de la couche d'oxyde formée lors de l'utilisation à haute température et de garantir une bonne tenue à l'oxydation, les inventeurs ont mis en évidence que les teneurs en titane et vanadium doivent satisfaire à la relation : V +10 Ti ≥ 0,06%. Il convient cependant de limiter la teneur en vanadium à 0,2% pour ne pas diminuer la formabilité.

Comme le carbone, l'azote augmente les caractéristiques mécaniques. Cependant, l'azote tend à précipiter aux joints de grains sous forme de nitrures, réduisant ainsi la résistance à la corrosion. Afin de limiter les problèmes de sensibilisation, la teneur en azote doit être inférieure ou égale à 0,03%.

Le cobalt est un élément durcissant à chaud mais qui dégrade la formabilité :

A cet effet sa teneur doit être comprise entre 0,005% et 0,05% en poids.

Afin d'éviter les problèmes de forgeabilité à chaud, la teneur en étain doit être inférieure ou égale à 0,05%.

Selon l'invention, la taille moyenne de grain de l'acier dans l'état de livraison est comprise entre 10 et 60 micromètres, la précipitation ultérieure de composés intermétalliques permettant aussi de stabiliser la taille de grain lors de l'utilisation. Une taille de grain inférieure à 10 micromètres a un effet néfaste sur le fluage intergranulaire. Une taille de grain supérieure à 60 micromètres va conduire à l'apparition d'irrégularités de surface inesthétiques, ou « peau d'orange », lors de la mise en forme à la température ambiante.

Les aciers selon l'invention comportent une précipitation intergranulaire de composés Fe₂Nb₃ de structure cubique après un traitement thermique compris entre 650°C et 1050°C pendant un temps supérieur à 30minutes. Selon l'invention, les précipités Fe₂Nb₃ sont très majoritaires parmi les précipités intergranulaires, c'est-à-dire représentent plus de 80% de la population intergranulaire. La nature et la répartition de ces précipités sont très favorables pour résister au fluage, en comparaison de précipités Fe₂Nb, ou phases de Laves. Les composés Fe₂Nb qui précipitent sous forme intra-ou intergranulaire ne sont stables que jusqu'à 950°C, contrairement aux précipités Fe₂Nb₃ stables jusqu'à 1050°C.

Selon l'invention, la structure de l'acier dans l'état de livraison est totalement recristallisée : de la sorte, la précipitation ultérieure des composés Fe₂Nb₃ intervient de façon très homogène.

Les inventeurs ont mis en évidence que l'efficacité des composés Fe₂Nb₃ cubiques était particulièrement accrue lorsque la fraction linéaire de joints de grains ferritiques qui présentaient une précipitation de ces composés, était supérieure ou égale à 5%. La définition de cette fraction linéaire f est donnée à la figure 1 : Si l'on considère un grain particulier dont le contour est limité par des joints de grains successifs de longueur L₁, L₂, .. Lᵢ, les observations en microscopie électronique montrent que ce grain peut comporter des précipités Fe₂Nb₃ le long des joints sur une longueur d₁, ..dᵢ... En considérant une surface (S) statistiquement représentative de la microstructure, par exemple composée de plus de 50 grains, on définit la fraction linéaire comportant des précipités de Fe₂Nb₃ par l'expression f : $f = \frac{{\sum }_{\left(S\right)} di}{{\sum }_{\left(S\right)} Li}$ ${\sum }_{\left(S\right)} di$ désigne la longueur totale des joints de grains comportant des précipités Fe₂Nb₃, relativement à la surface (S) considérée. ${\sum }_{\left(S\right)} Li$ représente la longueur totale des joints de grains relativement à la surface (S) considérée.

L'expression f traduit donc le taux de recouvrement des joints de grains ferritiques par une précipitation de Fe₂Nb₃ cubiques. Les inventeurs ont mis en évidence, comme le présente la figure 2, que la résistance au fluage lors d'un essai dit « sag-test », était très nettement améliorée lorsque la fraction linéaire de précipités Fe₂Nb₃ cubiques était supérieure ou égale à 5% : dans ces conditions, ces précipités jouent un rôle très efficace d'ancrage des joints et ralentissent le fluage.

La mise en oeuvre du procédé de fabrication d'une tôle d'acier inoxydable ferritique selon l'invention pourra notamment être la suivante :
- On approvisionne un acier de composition selon l'invention
- On procède à la coulée d'un demi-produit à partir de cet acier. Cette coulée peut être réalisée en lingot ou encore sous forme de brame produite par coulée continue (épaisseur allant généralement de quelques dizaines de millimètres pour les brames minces à quelques centaines de millimètres pour les brames classiques) ou de bandes minces entre cylindres d'acier contrarotatifs. Les demi-produits coulés sont tout d'abord portés à une température supérieure à 1000°C pour atteindre en tout point une température favorable aux déformations élevées que va subir l'acier lors du laminage à chaud.

On décape puis on lamine ensuite la tôle dans les conditions usuelles, en appliquant par exemple un taux de réduction de 30 à 90%. On recuit ensuite la tôle laminée à froid à une température T_{R} et pendant une durée t_{R}.

Ces paramètres T_{R} et t_{R} sont choisis de telle sorte que l'on obtienne une recristallisation complète avec une taille moyenne de grain ferritique comprise entre 10 et 60 micromètres. Un accroissement de T_{R} et de t_{R} augmente le taux de recristallisation ainsi que la taille moyenne de grain.

A ce stade, la tôle d'acier est à l'état de livraison. Une pièce peut être alors fabriquée à partir de cette tôle d'acier en mettant en oeuvre des modes usuels de déformation, tels qu'emboutissage, hydroformage ou pliage. Lorsque l'on met en oeuvre la tôle d'acier à l'état de livraison avec une taille de grain ferritique comprise entre 10 et 60 micromètres, celle-ci présente simultanément une bonne résistance à la formation d'irrégularités de surface lors d'une mise en forme à froid et une bonne résistance au fluage lors de son utilisation à haute température.

Lors de la mise en service ultérieure de la pièce, un ou plusieurs cycles thermiques dans un domaine de températures comprises entre 650 et 1050°C pendant une durée cumulée supérieure à 30 minutes, conduisent à une précipitation de Fe₂Nb₃ et un accroissement de la résistance au fluage.

Cette résistance est particulièrement élevée lorsque la fraction linéaire f de joints de grains ferritiques comportant une précipitation des composés Fe₂Nb₃ est supérieure ou égale à 5%.

### Exemple :

A titre d'exemple non limitatif, les résultats suivants vont montrer les caractéristiques avantageuses conférées par l'invention.

On a élaboré des aciers dont la composition exprimée en pourcentage pondéral, figure au tableau 1 ci-dessous. Outre les aciers I1 à I4 selon l'invention, on a indiqué à titre de comparaison la composition d'aciers de référence R1 à R6. On a également porté au tableau 2, la valeur des expressions : Ti + AI + Zr, Cr + 5 Si, Mo+3 (Nb- 7C- 7N), V +10 Ti, pour chacune des compositions ci-dessus.

Après coulée, ces aciers ont été réchauffés à une température supérieure à 1000°C, laminés à chaud jusqu'à une épaisseur de 3mm, décapés puis laminés à froid jusqu'à une épaisseur de 1,5mm. Les tôles d'acier ont été ensuite recuites à une température de 1100°C pendant une durée de 30 secondes.

**Tableau 1 : Compositions d'aciers (% poids).**

| | | | | | | | | | | | | | | | | | | |
|---|---|---|---|---|---|---|---|---|---|---|---|---|---|---|---|---|---|---|
| | **Acier** | **C** | **Mn** | **Si** | **S** | **P** | **Cr** | **Ni** | **Mo** | **Cu** | **Ti** | **Zr** | **Al** | **Nb** | **V** | **N** | **Co** | **Sn** |
| **Invention** | **I1** | 0,016 | 0,290 | 0,814 | 0,003 | 0,024 | 19,098 | 0,077 | 2,015 | 0,04 | 0,005 | 0,001 | 0,006 | 0,495 | 0,1 | 0,018 | 0,02 | 0,004 |
| | **I2** | 0,016 | 0,293 | 0,831 | 0,001 | 0,015 | 19,070 | 0,073 | 2,010 | 0,04 | 0,006 | 0,001 | 0,006 | 0,700 | 0,1 | 0,019 | 0,02 | 0,004 |
| | **I3** | 0,016 | 0,281 | 0,814 | 0,001 | 0,017 | 19,040 | 0,136 | 0,978 | 0,04 | 0,006 | 0,001 | 0,006 | 0,482 | 0,1 | 0,019 | 0,02 | 0,004 |
| | **I4** | 0,017 | 0,289 | 0,810 | 0,002 | 0,019 | 21,010 | 0,154 | 2,021 | 0,04 | 0,006 | 0,001 | 0,006 | 0,484 | 0,1 | 0,018 | 0,02 | 0,004 |
| **Référence** | **R1** | 0,016 | 0,293 | 0,823 | 0,001 | 0,014 | 19,050 | 0,158 | 2,015 | 0,04 | 0,002 | 0,001 | 0,006 | 0,540 | 0,02 | 0,018 | 0,02 | 0,004 |
| | **R2** | 0,016 | 0,272 | 0,850 | 0,001 | 0,019 | 19,100 | 0,161 | 2,015 | 0,04 | 0,001 | 0,001 | 0,006 | 0,520 | 0,001 | 0,018 | 0,02 | 0,004 |
| | **R3** | 0,019 | 0,294 | 0,829 | 0,003 | 0,020 | 19,050 | 0,154 | 2,022 | 0,04 | 0,160 | 0,001 | 0,006 | 0,519 | 0,1 | 0,024 | 0,02 | 0,004 |
| | **R4** | 0,016 | 0,296 | 0,823 | 0,001 | 0,019 | 19,010 | 0,087 | 2,024 | 0,04 | 0,006 | 0,100 | 0,006 | 0,513 | 0,1 | 0,019 | 0,02 | 0,004 |
| | **R5** | 0,025 | 0,500 | 0,500 | 0,002 | 0,021 | 17,750 | 0,124 | 0,036 | 0,04 | 0,130 | 0,001 | 0,006 | 0,560 | 0,1 | 0,016 | 0,02 | 0,004 |
| | **R6** | 0,01 | 0,200 | 0,500 | 0,001 | 0,028 | 14,500 | 0,095 | 0,002 | 0,04 | 0,020 | 0,001 | 0,006 | 0,400 | 0,1 | 0,013 | 0,02 | 0,004 |

| | | | | | | | | | | | | | | | | | | |
|---|---|---|---|---|---|---|---|---|---|---|---|---|---|---|---|---|---|---|
| I= Selon l'invention. R= référence Valeurs soulignées : non conformes à l'invention | | | | | | | | | | | | | | | | | | |

**Tableau 2 : Valeur des expressions : Ti + Al + Zr, Cr + 5 Si,**

| | **Acier** | **Ti+Al+Zr (%)** | **Mo+3(Nb-7C-7N) (%)** | **Cr+5xSi (%)** | **V+10Ti(%)** |
|---|---|---|---|---|---|
| **Invention** | **I1** | 0,012 | 2,782 | 23,168 | 0,150 |
| | **I2** | 0,013 | 3,396 | 23,225 | 0,160 |
| | **I3** | 0,013 | 1,700 | 23,110 | 0,160 |
| | **I4** | 0,013 | 2,755 | 25,060 | 0,160 |
| **Référence** | **R1** | 0,009 | 2,921 | 23,165 | 0,040 |
| | **R2** | 0,008 | 2,855 | 23,350 | 0,011 |
| | **R3** | 0,167 | 2,674 | 23,195 | 1,700 |
| | **R4** | 0,112 | 2,839 | 23,125 | 0,160 |
| | **R5** | 0,137 | 0,855 | 20,250 | 1,400 |
| | **R6** | 0,027 | 0,725 | 17,000 | 0,300 |

| | | | | | |
|---|---|---|---|---|---|
| Mo+3 ( Nb- 7C- 7N), V +10 Ti, pour les compositions du tableau 1. Valeurs soulignées : non conformes à l'invention | | | | | |

Le tableau 3 présente le résultat d'un certain nombre d'essais effectués à hautes températures sur ces aciers ou d'observations réalisées après ces cycles à hautes températures. Ces essais sont destinés à apprécier le comportement mécanique, particulièrement dans des conditions d'utilisation à température supérieure ou égale à 950°C :
- après avoir soumis les tôles d'aciers à une température de 1000°C pendant une durée de 100h, on a examiné l'état de précipitation par Microscopie Electronique en Transmission. Des analyses par spectrométrie à dispersion d'énergie (EDS) ont été effectuées pour déterminer les éléments composant ces précipités. Des clichés de diffraction électronique (figure 4) ont été comparés à des clichés théoriques selon l'axe de zone (figure 5)
- On a effectué des essais de traction mécanique à 950°C et 1000°C selon la norme ASTM E21-92, et mesuré la résistance mécanique Rₘ. La tenue mécanique à chaud est considérée comme insuffisante lorsque Rₘ est inférieure à 18 MPa à 950°C ou lorsque Rₘ est inférieure à 10MPa à 1000°C.
- La résistance à la fatigue thermique a été évaluée grâce un test consistant à soumettre une éprouvette bridée de 1,5mm d'épaisseur à un cyclage thermique dont les températures minimale et maximale sont égales à 100°C et 1000°C. On mesure le nombre de cycles jusqu'à rupture. Le résultat est jugé satisfaisant lorsque le nombre de cycles à rupture dépasse 3500.
- La tenue au fluage a été mesurée au moyen d'un essai, dit «sag test » : un échantillon de 1,5mm d'épaisseur posé sur deux appuis ponctuels écartés de 200 mm est porté à 1000°C. On mesure la flèche après 100 h de maintien en température. Le résultat est considéré comme non satisfaisant lorsque la flèche excède 10 mm.
- La résistance à l'oxydation cyclique a été mesurée par la perte de masse, après enlèvement de l'oxyde, d'une éprouvette après 600 cycles entre la température ambiante et 1000°C, le cycle comprenant un temps de maintien de 20 minutes à 1000°C pour une durée totale de cycle de 30min. Le résultat est insuffisant lorsque la perte de masse est supérieure à 40 g/cm².

**Tableau 3 : Résultats d'observations ou d'essais effectués sur les aciers du tableau 1**

| | **Acier** | **Présence intergranulaire de Fe2Nb3 cubiques>80%** | **Résistance mécanique Rₘ à 950°C et 1000°C** | **Résistance à la fatigue thermique entre 100°C et 1000°C** | **Tenue au fluage à 1000°C-100h** | **Résistance à l'oxydation cyclique à 1000°C** |
|---|---|---|---|---|---|---|
| **Invention** | **I1** | ○ | ○ | ○ | ○ | ○ |
| | **I2** | ○ | ○ | ○ | ○ | ○ |
| | **I3** | ○ | ○ | ○ | ○ | ○ |
| | **I4** | ○ | ○ | ○ | ○ | ○ |
| **Référence** | **R1** | ○ | ○ | • | ○ | • |
| | **R2** | ○ | ○ | • | ○ | • |
| | **R3** | • | ○ | ○ | • | • |
| | **R4** | • | ○ | ○ | • | • |
| | **R5** | • | • | • | • | • |
| | **R6** | ○ | • | • | • | • |

| | | | | | | |
|---|---|---|---|---|---|---|
| : Résultats satisfaisants : Résultats non satisfaisants | | | | | | |

Dans les aciers selon l'invention, le recristallisation est complète et la taille moyenne de grain ferritique est comprise entre 10 et 60 micromètres.

La figure 3 annexée illustre les précipités observés après essais de fluage à 1000°C dans les coulées I1, I2, I3 et I4 selon l'invention. On note la présence de précipités intra- et surtout intergranulaires, recouvrant une grande partie des joints de grains ferritiques. Des analyses par spectrométrie à dispersion d'énergie (EDS) et de longueur d'onde (WDS) révèlent que plus de 80% de ces précipités sont constitués de niobium et de fer, de stoechiométrie Fe₂Nb₃, et qu'ils ne contiennent ni carbone et ni azote. Afin d'identifier ces précipités, des clichés de diffraction électronique (figure 4) ont été comparés à des clichés théoriques selon l'axe de zone (figure 5): ces précipités sont des composés intermétalliques Fe₂Nb₃ cubiques, dont le paramètre de maille est a=1,13 nanomètre.

Par comparaison, la figure 6 présente des précipités observés dans les aciers de référence R3, R4 et R5. Le taux de recouvrement des joints de grains ferritiques par ces précipités est très faible après essais de fluage à 1000°C. Des clichés expérimentaux de diffraction électronique et les clichés théoriques selon l'axe de zone de ces précipités sont portés respectivement aux figures 7 et 8. L'analyse EDS et les examens de diffraction révèlent qu'il s'agit de précipités de Fe₂Nb, ou phase de Laves, de réseau hexagonal.

Les aciers I1 à I4 selon l'invention combinent de bonnes propriétés mécaniques à chaud : résistance mécanique, résistance au fluage, à la fatigue thermique et à l'oxydation cyclique.

Les aciers R1 et R2 présentent une combinaison de titane et de vanadium insuffisante : les résistances à l'oxydation cyclique et à la fatigue thermique ne sont pas satisfaisantes en raison du manque d'adhésion des couches d'oxydes avec l'acier substrat.

Dans les aciers R3, R4 et R5 de référence, les teneurs en Ti ou en Zr, en Ti+Al+Zr sont excessives, ce qui ne permet pas la précipitation du niobium sous forme de Fe₂Nb3 : c'est au contraire Fe₂Nb qui précipite vers 650-800°C lors de l'utilisation à haute température. Ces précipités relativement grossiers, présents en faible quantité aux joints de grains et totalement remis en solution à des températures supérieures à 950°C, sont peu efficaces pour améliorer la tenue au fluage. Par comparaison, les précipités Fe₂Nb₃ des aciers selon l'invention sont plus stables, même au delà de 950°C. Corrélativement la tenue au fluage et la résistance à l'oxydation cyclique des aciers R3 à R5 sont insuffisantes.

L'acier R5 a également une teneur excessive en titane et une combinaison (Ti+Al+Zr) non satisfaisante. De plus, sa combinaison : Mo+3ΔNb, est insuffisante. En conséquence, l'acier ne présente pas de propriétés mécaniques satisfaisantes à haute température, en particulier de fluage.

L'acier R6 présente une teneur insuffisante en chrome ainsi que des combinaisons : Mo+3ΔNb, Cr+5%Si insuffisantes. En dépit de la présence de composés Fe₂Nb₃, les propriétés de résistance à l'oxydation et les propriétés mécaniques à haute température sont insuffisantes.

Les aciers selon l'invention seront utilisés avec profit pour la fabrication de pièces soumises à une température d'utilisation périodique supérieure à 950°C, et notamment de collecteurs d'échappement de gaz de combustion dans le domaine automobile, de brûleurs, d'échangeurs à chaleur ou d'enveloppes de turbocompresseurs, de chaudières.

## Revendications

1. Acier inoxydable ferritique stabilisé au niobium, dont la composition comprend, les teneurs étant exprimées en poids : $C \leq 0 , 03 %$ $Mn \leq 1 %$ $0 , 3 \leq Si \leq 1 %$ $S \leq 0 , 01 %$ $P \leq 0 , 04 %$ $18 % \leq Cr \leq 22 %$ $Ni \leq 0 , 5 %$ $Mo \leq 2 , 5 %$ $Cu \leq 0 , 5 %$ $Ti \leq 0 , 02 %$ $Zr \leq 0 , 02 %$ $Al \leq 0 , 02 %$ $0 , 2 % \leq Nb \leq 1 %$ $\begin{matrix}V \leq 0 , 2 %\end{matrix}$ $\begin{matrix}N \leq 0 , 03 %\end{matrix}$$0 , 005 % \leq Co \leq 0 , 05 %$ $Sn \leq 0 , 05 % ,$ étant entendu que : $Ti + Al + Zr \leq 0 , 030 %$ $Cr + 5 Si \geq 20 %$ $Mo + 3 ⁢ \left(Nb-7⁢C-7⁢N\right) \leq 1 , 5 %$ $V - 10 Ti \geq 0 , 06 % ,$ le reste de la composition étant constitué de fer et d'impuretés inévitables résultant de l'élaboration.

2. Acier selon la revendication 1 **caractérisé en ce qu'**il contient une précipitation intergranulaire comprenant au moins 80% de composés Fe₂Nb₃ cubiques.

3. Acier selon l'une quelconque des revendications 1 ou 2, **caractérisé en ce que** la fraction linéaire f de joints de grains ferritiques présentant une précipitation de composés Fe₂Nb₃ cubiques, est supérieure ou égale à 5%.

4. Acier selon l'une quelconque des revendications 1 à 3 dont la structure est entièrement recristallisée et la taille moyenne de grain ferritique est comprise entre 10 et 60 micromètres.

5. Procédé de fabrication d'un acier inoxydable ferritique stabilisé au niobium, selon lequel :
- on approvisionne un acier de composition selon la revendication 1,
- on procède à la coulée d'un demi-produit à partir de cet acier
- on porte ledit demi-produit à une température supérieure à 1000°C,
- on lamine à chaud ledit demi-produit de façon à obtenir une tôle laminée à chaud,
- on lamine à froid ladite tôle, puis
- on recuit ladite tôle laminée à froid à une température T_{R} et pendant une durée t_{R,} les paramètres T_{R} et t_{R} étant choisis de telle sorte que l'on obtienne une structure complètement recristallisée avec une taille de grain ferritique comprise entre 10 et 60 micromètres.

6. Utilisation de l'acier selon l'une quelconque des revendications 1 à 4, ou fabriqué par un procédé selon la revendication 5 pour la fabrication de pièces soumises à une température d'utilisation périodique supérieure à 950°C, et notamment de collecteurs d'échappement de gaz de combustion dans le domaine automobile, de brûleurs, d'échangeurs à chaleur, d'enveloppes de turbocompresseurs, de chaudières.
